# EUROPÄISCHE PATENTSCHRIFT

(11) **EP 2 147 762 B1**
(45) Veröffentlichungstag und Bekanntmachung des Hinweises auf die Patenterteilung: **23.10.2013**
(21) Anmeldenummer: 09009123.2
(22) Anmeldetag: 13.07.2009
(51) Int. Cl.: B27N 7/00

(54) **Fußbodenpaneel aus einer Holzwerkstoffplatte und Verfahren zur Herstellung**
Floor panel from a wood board and method of manufatcure
Panneau de plancher d'une plaque de matériau bois et procédé de fabrication

(30) Priorität: 24.07.2008 DE 102008034749
(43) Veröffentlichungstag der Anmeldung: 27.01.2010
(73) Patentinhaber: Flooring Technologies Ltd., Pieta PTA 9044 (MT)
(72) Erfinder:
(74) Vertreter: Plöger, Jan Manfred

(56) Entgegenhaltungen:
- EP-A2- 0 903 451
- WO-A1-02/24421
- DE-A1-102006 004 632
- US-A- 4 133 920
- US-A- 4 301 187
- US-B1- 6 451 384

## Beschreibung

Die Erfindung betrifft ein Fußbodenpaneel gemäß der Oberbegriff des Anspruchs 1. Gemäß einem zweiten Aspekt betrifft die Erfindung ein Verfahren gemäß der Oberbegriff des Anspruchs 12 zum Herstellen eines Fußbodenpaneels.

Holzwerkstoffplatten, beispielsweise HDF-Platten (high density fibre board), werden beispielsweise bei der Herstellung von Fußbodenpaneelen bzw. Laminatböden verwendet. Bei der Herstellung der Fußbodenpaneele müssen in die Holzwerkstoffplatte Profile eingebracht, beispielsweise eingefräst werden, so dass zwei Fußbodenpaneele miteinander verbunden werden können. Es ist wünschenswert, Fußbodenpaneele besonders leicht herzustellen, da das weniger Rohstoff erfordert und zu leichter zu transportierenden und zu handhabenden Fußbodenpaneelen führt. Der Verringerung der Materialstärke der Holzwerkstoffplatte sind jedoch Grenzen gesetzt, da die Profile die Belastungen sicher aufnehmen müssen, die bei einer Benutzung der Fußbodenpaneele entstehen.

Um geringere Materialstärken oder geringere Rohdichten bei Holzwerkstoffplatten einstellen zu können, werden bei der Herstellung von Fußbodenpaneelen beispielsweise Aluminiumleisten in die Profile der Fußbodenpaneele eingelassen, die bei Benutzung einen Großteil der Fügekräfte aufnehmen. Hieran ist aber nachteilig, dass die Aluminiumleisten nur unter erhöhtem Aufwand bei der Fertigung des Fußbodenpaneels in die Holzwerkstoffplatte eingebracht werden können.

Aus der EP 0 903 451 A2 ist ein Fußbodenpaneel bekannt, bei dem die Ränder mit einem Imprägniermittel imprägniert werden, so dass Feuchtigkeit am Eindringen gehindert wird. Ein derartiges Aufbringen eines Imprägniermittels erlaubt es nicht, die Rohdichte im Inneren des Fußbodenpaneels abzusenken, so dass die Herstellung relativ aufwändig ist.

Aus der DE 10 2006 004 632 A1 ist ein Verfahren zum Vergüten von Holzfaserdämmplatten bekannt, bei dem Fluide in den Randbereich eingespritzt werden. Auch bei einem derartigen Verfahren geht es nur um das Erhöhen der Widerstandskraft gegen eindringende Feuchtigkeit.

Aus der WO 02/24421 A1 ist ein Verfahren zum Imprägnieren einer Seitenkante eines Werkstücks aus einem Holzwerkstoff bekannt. Auch in dieser Druckschrift wird das Imprägnieren behandelt, also der Schutz gegen eindringende Feuchtigkeit.

Der Erfindung liegt die Aufgabe zugrunde, geringere Dichten und/oder geringere Rohdichten zu erreichen, ohne dass die Festigkeit einer Klickverbindung von aus der Holzwerkstoffplatte hergestellten Fußbodenpaneelen darunter leidet.

Die Erfindung löst das Problem durch eine gattungsgemäße Fußbodenpaneel aus einer Holzwerkstoffplatte gemäß Anspruch 1, bei der die Festigkeit des Randbereiches gegenüber dem Innenbereich erhöht ist. Dabei ist der Randbereich jeweils als der Bereich zu verstehen, in dem sich später die Profile zur Verbindung der Einzelelemente befinden. Dies bedeutet, dass auf dem Ausgangsformat, das eine deutlich größere Abmessung besitzen kann, eine Vielzahl von imprägnierten Bereichen vorhanden ist. Wenn im Folgenden vom Randbereich gesprochen wird, so handelt es sich dabei in der Regel um den Randbereich/die Randbereiche, welche durch das Auftrennen einer großformatigen Platte in den daraus resultierenden Zuschnitten entstehen.

Zur Erhöhung der Festigkeit der Randbereich ist über eine volle Dickenausdehnung der Holzwerkstoffplatte mit einer nachvernetzenden Substanz stabilisiert.

Gemäß einem zweiten Aspekt löst die Erfindung das Problem durch ein Verfahren gemäß Anspruch 12 zum Herstellen einer Fußbodenpaneel aus einer Holzwerkstoffplatte.

Vorteilhaft an der Erfindung ist, dass Holzwerkstoffplatten für die Herstellung von Fußbodenpaneelen verwendet werden können, die eine geringere Dichte besitzen. Damit können die Produktionsanlagen, die die Holzwerkstoffplatten herstellen, deutlich schneller und kostengünstiger produzieren. Des Weiteren werden für einen Konsumenten des Fußbodenpaneels und der Holzwerkstoffplatte der Transport und die Handhabung deutlich angenehmer.

Es ist ein weiterer Vorteil, dass erfindungsgemäße Holzwerkstoffplatten mit bestehenden Produktionsanlagen hergestellt werden können. Insbesondere ist eine Kurztakt-Beschichtung möglich.

Vorteilhaft ist zudem, dass auch bei reduzierter Dicke bzw. reduzierter Rohdichte der Holzwerkstoffplatte mechanisch feste Verbindungen zwischen zwei aus erfindungsgemäßen Holzwerkstoffplatten hergestellten Fußbodenpaneelen möglich sind. Vorteilhaft ist zudem, dass die nachvernetzende Substanz, die die Festigkeit des Randbereichs erhöht, in der Regel auch wasserabweisend wirkt, so dass ein Aufquellen im Randbereich vermieden wird.

Im Rahmen der vorliegenden Beschreibung wird unter einer nachvernetzenden Substanz eine Substanz verstanden, die nach dem Einbringen in den Randbereich chemisch reagiert. Beispielsweise polymerisiert die nachvernetzende Substanz oder reagiert mit Bestandteilen der Holzwerkstoffplatte, beispielsweise mit Holzspänen.

Unter dem Merkmal, dass die nachvernetzende Substanz die Festigkeit des Randbereichs erhöht, wird insbesondere verstanden, dass eine Querzugfestigkeit des Randbereichs nach einem Einbringen der nachvernetzenden Substanz signifikant höher ist als vor dem Einbringen der nachvernetzenden Substanz und dem anschließenden Nachvernetzen.

Es ist möglich, nicht aber notwendig, dass das Nachvernetzen unterstützt wird, beispielsweise durch Einbringen von Mikrowellenstrahlung, Wärme oder Ähnlichem.

Unter einem Randbereich wird insbesondere ein Volumenabschnitt der Holzwerkstoffplatte verstanden, der sich entlang des Rands über eine vollständige Dicke der Holzwerkstoffplatte erstreckt. Der Randbereich hat eine Ausdehnung von mehr als 1 cm von einer umlaufenden Kante der Holzwerkstoffplatte. Je breiter der Randbereich ist, desto günstiger werden die Festigkeitseigenschaften der Holzwerkstoffplatte beeinflusst. Gleichzeitig steigen allerdings die Kosten für die nachvernetzende Substanz. Der Randbereich wird damit vorteilhafterweise so breit gewählt, dass eine weitere Verbreiterung des Randbereichs die Festigkeit eines zur Herstellung eines Fußbodenpaneels eingebrachten Profils nicht weiter signifikant gesteigert wird.

Der Randbereich weist einen solchen Gehalt an nachvernetzter Substanz auf, dass seine Querzugfestigkeit 2,3 N/mm², insbesondere 2,5 N/mm², überschreitet.

Als besonders geeignet haben sich nachvernetzende Substanzen herausgestellt, die aus mindestens einer Verbindung bestehen, die NCO-Gruppen aufweist, wobei ein relativer Anteil der NCO-Gruppen an einer molaren Masse der Verbindungen mehr als 15% beträgt. Die NCO-Gruppen oder Cyan-Gruppen eines Moleküls tragen stark zu einer hohen Festigkeit der nachvernetzten Substanz bei. Der mittlere relative Anteil der NCO-Gruppen an der molaren Masse der Verbindungen wird berechnet, indem das Molgewicht der NCO-Gruppe durch das Molgewicht des gesamten Moleküls geteilt wird. Diese Prozedur wird für alle in der nachvernetzenden Substanz vorhandenen Verbindungen durchgeführt und aus den jeweiligen Ergebnissen wird ein mit dem molaren Anteil der jeweiligen Verbindung gewichteter Mittelwert berechnet.

Als besonders geeignet als nachvernetzende Substanzen haben sich Isocyanat-Präpolymere, Polyurethan-Polymere und/oder Epoxidharze herausgestellt. Diese Verbindungen liegen in der fertigen Holzwerkstoffplatte als Polymere vor, in der Regel werden sie jedoch als Präpolymere in die Holzwerkstoffplatte eingebracht.

Besonders hohe Festigkeiten lassen sich erreichen, wenn der Randbereich einen Gehalt an nachvernetzender Substanz von mehr als 500 g/m² aufweist. Es hat sich herausgestellt, dass ein Gehalt an nachvernetzender Substanz im Randbereich von mehr als 1500 g/m² in der Regel keine weiteren Vorteile mehr bringt.

Bei gegebenen Abmessungen und bei einer vorgegebenen Festigkeit im Randbereich wird eine besonders geringe Masse der Holzwerkstoffplatte erreicht, wenn die Rohdichte im Randbereich eine Randbereich-Rohdichte aufweist, die größer ist als eine Innenbereich-Rohdichte im Innenbereich. Beispielsweise ist die Randbereich-Rohdichte um mehr als 8% größer als die Innenbereich-Rohdichte. Dabei liegt die Randbereich-Rohdichte bevorzugt oberhalb von 800 kg/m³. Vorteilhaft ist zudem, wenn die Innenbereich-Rohdichte unterhalb von 750 kg/m³ liegt.

Der Verbrauch an nachvernetzender Substanz bzw. an Präpolymer ist besonders gering, wenn im Wesentlichen nur der Randbereich nachvernetzende Substanz enthält. Hierunter ist zu verstehen, dass die Konzentration eine nachvernetzende Substanz im Randbereich signifikant höher ist als im Innenbereich, beispielsweise mehr als 5 mal so hoch. Insbesondere ist es möglich, auch den Innenbereich mit nachvernetzter Substanz zu behandeln, das ist aber nicht notwendig.

Aus der Holzwerkstoffplatte wird dadurch ein Fußbodenpaneel gewonnen, in das ein Profil zum Verbinden mit anderen Fußbodenpaneelen in den Randbereich eingebracht wird, insbesondere eingefräst und/oder eingeprägt.

Im Rahmen eines erfindungsgemäßen Verfahrens wird die nachvernetzende Substanz, d. h. die Substanz, die in der Holzwerkstoffplatte beispielsweise polymerisiert oder sich mit sonstigen Bestandteilen verbindet, unter Einwirkung von Unterdruck in die Holzwerkstoffplatte eingesaugt. Dazu wird beispielsweise auf einer Seite der Holzwerkstoffplatte die nachvernetzende Substanz aufgetragen. Auf der gegenüberliegenden Seite befindet sich eine Saugleiste, die die aufgebrachte nachvernetzende Substanz in die Holzwerkstoffplatte einsaugt. Bevorzugt wird die nachvernetzte Substanz ausschließlich im Randbereich aufgebracht.

Die Holzwerkstoffplatte kann eine MDF- oder eine HDF-Platte sein. Das Fußbodenpaneel ist bevorzugt zur leimlosen Verbindung mittels Nut und Feder ausgebildet.

Im Folgenden wird die Erfindung anhand der beigefügten Zeichnungen näher erläutert. Dabei zeigt
- Figur 1: eine schematische Ansicht einer erfindungsgemäßen Holzwerkstoff- platte und
- Figur 2: ein erfindungsgemäßes Fußbodenpaneel.

Figur 1 zeigt eine erste Holzwerkstoffplatte 10.1 und eine zweite Werkstoffplatte 10.2, die durch Zersägen einer Gesamt-Holzwerkstoffplatte entlang einer Schnittlinie 12 hergestellt worden sind. Die Holzwerkstoffplatte 10.1 besitzt einen Randbereich 14.1, der sich entlang der Schnittlinie 12 erstreckt und über eine volle Dickenausdehnung entlang einer Dicke D der Holzwerkstoffplatte 10.1 verläuft. Der Randbereich 14.1 hat eine Breite B von beispielsweise 1 bis 3 cm. Desgleichen hat die Holzwerkstoffplatte 10.2 einen Randbereich 14.2, der ebenfalls an die Schnittlinie 12 angrenzt und die gleiche Breite B besitzt. Jenseits der Randbereiche 14.1, 14.2 erstrecken sich jeweilige Innenbereiche 16.1 und 16.2 der Holzwerkstoffplatten 10.1 bzw. 10.2.

Die Randbereiche 14.1, 14.2 enthalten eine nachvernetzende Substanz, die ihnen im Vergleich zu den Innenbereichen 16.1, 16.2 eine höhere Festigkeit verleiht. Die nachvernetzende Substanz ist ein Polyurethan-Präpolymer, das sich in den Randbereichen 14.1., 14.2 mit sonstigen Bestandteilen der Holzwerkstoffplatten 10.1 bzw. 10.2 beim Polymerisieren verbunden hat.

Zum Einbringen der nachvernetzenden Substanz in die Randbereiche 14.1, 14.2 wird die nachvernetzende Substanz auf beispielsweise eine Oberseite 18 aufgetragen, beispielsweise aufgestrichen, aufgesprüht, aufgeschwemmt oder aufgerollt. Im Bereich des Randbereichs 14.1, 14.2 liegt an einer Unterseite 19 eine Saugleiste mit ihren Dichtungen an und erzeugt in Figur 1 unterhalb des Randbereichs 14.1, 14.2 einen Unterdruck. Durch diesen Unterdruck wird die auf die Oberseite 18 aufgebrachte nachvernetzende Substanz schnell in den Randbereich 14.1, 14.2 eingesogen.

Die nachvernetzende Substanz ist so gewählt, dass sie nach dem Einbringen in den Randbereich 14.1, 14.2 vernetzt und die Festigkeit steigert. Zum Herstellen einer HDF-Holzwerkstoffplatte 10.1, 10.2, die beispielsweise eine Dicke D von weniger als 10 mm, beispielsweise 8 mm, haben kann, wird das Polyurethan-Präpolymer mit einer Roh-Flächendichte von 750 kg/m³ eingebracht. In diesem Polyurethan-Präpolymer beträgt der Gehalt an NCO-Gruppen mehr als 20 %, woraus eine besonders große Festigkeitssteigerung resultiert. Um möglichst wenig des Polyurethan-Präpolymers verwenden zu müssen, wird es nur in den Randbereichen 14.1, 14.2, nicht jedoch in den Innenbereich 16. Der Randbereich 14.1, 14.2 eingebracht hat, damit möglichst wenig Polyurethan-Präpolymer verwendet werden muss, eine Breite von beispielsweise weniger als 10 cm, insbesondere weniger als 5 cm.

Durch das Einbringen der nachvernetzenden Substanz, im vorliegenden Beispiel in Form des Polyurethan-Präpolymers, steigt eine Querzugfestigkeit R_{quer} auf über 2,5 N/mm². Die Querzugfestigkeit ist die Festigkeit in Querrichtung, die durch den Pfeil Q angedeutet ist. Die Querzugfestigkeit R_{quer} ist ein wichtiges Maß für eine erreichbare Festigkeit eines in den Rarndbereich 14.1, 14.2 eingefrästen Profils eines aus der Holzwerkstoffplatte hergestellten Fußbodenpaneels. Übliche Querzugfestigkeiten liegen für die HDF-Platten bei R_{quer} = 1,2 N/mm² bis 2,0 N/mm².

Durch die Steigerung der Querzugfestigkeit R_{quer} aufgrund der nachvernetzenden Substanz ist es möglich, eine Rohdichte im Innenbereich ρ_{roh,innen} von unter 830 kg/m³ zu wählen, ohne dass hieraus Nachteile bei der nachfolgenden Bearbeitung entstehen. Die Rohdichte im Randbereich ρ_{roh,Rand} kann weiterhin 850 bis 900 pro m³ betragen, um die Querzugsfestigkeit R_{quer} zu steigern.

Figur 2 zeigt Fußbodenpaneele 20.1, 20.2, die aus den entsprechenden Holzwerkstoffplatten 10.1 bzw. 10.2 durch Einbringen von jeweiligen Profilen 22.1, 22.2 hergestellt sind. Die Profile 22.1, 22.2 sind beispielsweise eingefräst oder eingeprägt.

Dadurch, dass die Holzwerkstoffplatte 10, aus der die Fußbodenpaneele 20.1, 20.2 hergestellt sind, in ihrer mittleren Dichte Pₘᵢₜₜₑₗ abgesenkt sein kann, werden die Handhabung und der Transport der Fußbodenpaneel 20 erleichtert, was konsumentenfreundlich ist. Weiterhin führt eine Absenkung der Rohdichte zu einem verbesserten Verhalten im Hinblick auf Tritt- und Raumschall beim Begehen.

Die Holzwerkstoffplatten 10.1,10.2 bzw. die Gesamt-Werkstoffplatte können problemlos mittels Kurztakt-Beschichtung, dem ersten Produktionsschritt bei der Fußbodenpaneel-Herstellung, hergestellt werden. Auch bei den oben angegebenen Rohdichten ρᵣₒₕ sind weiter KT-Beschichtungen möglich. Gegebenenfalls müssen bei der Herstellung Produktionsparameter, wie beispielsweise Druck oder Temperatur, angepasst werden.

Durch das Einbringen der nachvernetzenden Substanz wird zudem die Wasseraufnahmefähigkeit des Randbereichs 14.1, 14.2 und damit des Profils 22.1, 22.2 vermindert. Es sei jedoch darauf hingewiesen, dass es sich bei dem Einbringen der nachvernetzenden Substanz nicht um ein Oberflächenimprägnieren des Profils handelt, da Imprägniermittel keine festigkeitssteigernde Wirkung haben und nur dem Abweisen von Wasser dienen. Weitere geeignete nachvernetzende Substanzen sind Isocyanat-Polymere, Polyurethan-Polymere und/oder Epoxidharze, wobei auch Mischungen verwendet werden können.

### Bezugszeichenliste

- 10: Holzwerkstoffplatte
- 12: Schnittlinse
- 14: Randbereich
- 16: Innenbereich
- 18: Oberseite
- 19: Unterseite
- 20: Fußbodenpaneel
- 22: Profil

- ρ_{roh,Rand}: Rohdichte im Innenbereich
- ρ_{roh,innen}: Rohdichte im Innenbereich
- Q: Querrichtung
- R: Festigkeit
- R_{quer}: Querzugfestigkeit

## Patentansprüche

1. Fußbodenpaneel (20) aus einer Holzwerkstoffplatte (10) mit
(a) einem umlaufenden Randbereich (14) und
(b) einem vom Randbereich (14) umgebenen Innenbereich (16),
(c) wobei die Holzwerkstoffplatte im Randbereich (14) ein Profil (22) zum Verbinden mit anderen Fußbodenpaneelen (20) aufweist,
(d) wobei die Festigkeit (R) des Randbereiches (14) gegenüber dem Innenbereich (16) erhöht ist,
(e) der Randbereich zur Erhöhung der Festigkeit (R) der Randbereiche (14) über eine volle Dickenausdehnung (D) der Holzwerkstoffplatte (10) mit einer nachvernetzenden Substanz stabilisiert ist,
**dadurch gekennzeichnet, dass**
(f) der Randbereich (14) eine Ausdehnung von mehr als 1 cm von einer umlaufenden Kante der Holzwerkstoffplatte hat und einen solchen Gehalt an nachvernetzender Substanz aufweist, dass seine Querzugfestigkeit (R_{quer}) 2,3 N / mm² überschreitet.

2. Fußbodenpaneel nach einem der vorstehenden Ansprüche, **dadurch gekennzeichnet, dass**
- die nachvernetzenden Substanz aus mindestens einer Verbindung besteht, die NCO-Gruppen aufweist,
- wobei ein relativer Anteil der NCO-Gruppen an einer molaren Masse der Verbindungen im Mittel mehr als 15 % beträgt.

3. Fußbodenpaneel nach einem der vorstehenden Ansprüche, **dadurch gekennzeichnet, dass** die nachvernetzende Substanz ein Isocyanat-Polymer und/oder ein Polyurethan-Polymer und/oder Epoxidharz umfasst.

4. Fußbodenpaneel nach einem der vorstehenden Ansprüche, **dadurch gekennzeichnet, dass** im die Querzugfestigkeit (R_{quer}) im Innenbereich höchstens 1,2 N/mm² beträgt.

5. Fußbodenpaneel nach einem der vorstehenden Ansprüche, **dadurch gekennzeichnet, dass** der Randbereich (14) einen Gehalt an nachvernetzender Substanz von mehr als 500 g/m² aufweist.

6. Fußbodenpaneel nach einem der vorstehenden Ansprüche, **dadurch gekennzeichnet, dass** der Randbereich (14) einen Gehalt an nachvernetzender Substanz von weniger als 1500 g/m² aufweist.

7. Fußbodenpaneel nach einem der vorstehenden Ansprüche, **dadurch gekennzeichnet, dass** eine Rohdichte im Randbereich (14) eine Randbereich-Rohdichte (ρ_{Rand}) aufweist, die größer ist als eine Innenbereich-Rohdichte (ρᵢₙₙₑₙ) im Innenbereich (16).

8. Fußbodenpaneel nach einem der vorstehenden Ansprüche, **dadurch gekennzeichnet, dass** die Randbereich-Rohdichte (ρ_{Rand}) um mehr als 8% größer ist als die Innenbereich-Rohdichte (ρᵢₙₙₑₙ).

9. Fußbodenpaneel , **dadurch gekennzeichnet, dass** die Randbereich-Rohdichte (ρ_{Rand}) oberhalb von 800 kg/m³ liegt.

10. Fußbodenpaneel , **dadurch gekennzeichnet, dass** die Innenbereich-Rohdichte (ρᵢₙₙₑₙ) unterhalb von 750 kg/m³ liegt.

11. Fußbodenpaneel nach einem der vorstehenden Ansprüche, **dadurch gekennzeichnet, dass** nur der Randbereich (14) nachvernetzende Substanz enthält.

12. Verfahren zum Herstellen eines Fußbodenpaneels (20) aus einer Holzwerkstoffplatte (10), mit den Schritten:
(i) Einbringen einer nachvernetzenden Substanz in einen Randbereich (14) einer Holzwerkstoffplatte (10), so dass die nachvernetzende Substanz in der Holzwerkstoffplatte (10) vernetzt und den Randbereich (14) stabilisiert,
(ii) wobei die nachvernetzende Substanz unter Einwirkung von Unterdruck in die Holzwerkstoffplatte eingesaugt wird, so dass zur Erhöhung der Festigkeit (R) der Randbereich (14) über eine volle Dickenausdehnung (D) der Holzwerkstoffplatte (10) mit einer nachvernetzenden Substanz stabilisiert wird,
**dadurch gekennzeichnet, dass**
(iii)der Randbereich (14) eine Ausdehnung von mehr als 1 cm von einer umlaufenden Kante der Holzwerkstoffplatte hat und einen solcher Gehalt an nachvernetzender Substanz eingebracht wird, dass der Randbereich eine Querzugfestigkeit (R_{quer}) von 2,3 N / mm² überschreitet.
(iv) wobei in den Randbereich (14) ein Profil (22) zum Verbinden mit anderen Fußbodenpaneelen (20) eingebracht wird.

## Claims

1. A floor panel (20) made from a wood board (10) with
(a) a circumferential edge region (14) and
(b) an interior (16) surrounded by the edge region (14),
(c) wherein the wood board comprises a profile (22) in the edge region (14) for connecting it to other floor panels (20),
(d) wherein the resistance (R) of the edge region (14) is increased compared to the interior,
(e) the edge region is stabilised by a full expansion in the thickness (D) of the wood board (10) using a cross-linked substance, in order to increase the resistance (R) of the edge regions (14),
**characterised by** the fact that
(f) the edge region (14) has an expansion of more than 1 cm from a circumferential edge and comprises such an amount of a cross-linked substance that its transverse tensile strength (R_{quer}) exceeds 2.3 N/ mm².

2. The floor panel according to one of the above claims, **characterised by** the fact that
- the cross-linked substance is made from at least one compound that comprises NCO groups,
- wherein a relative proportion of the NCO groups is more than 15% of the molar mass of the compound.

3. The floor panel according to one of the above claims, **characterised by** the fact that the cross-linked substance comprises an isocyanate polymer and/or a polyurethane polymer and/or an epoxy resin.

4. The floor panel according to one of the above claims, **characterised by** the fact that the transverse tensile strength (R_{quer}) in the interior has a maximum value of 1.2 N/mm².

5. The floor panel according to one of the above claims, **characterised by** that fact that the edge region (14) has a cross-linked substance content of more than 500 g/m²

6. The floor panel according to one of the above claims, **characterised by** the fact that the edge region (14) has a cross-linked substance content of less than 1500 g/m².

7. The floor panel according to one of the above claims, **characterised by** the fact that a bulk density in the edge region (14) comprises an edge-area bulk density of (ρ_{Rand}) that is greater than an interior bulk density (ρᵢₙₙₑₙ) in the interior (16).

8. The floor panel according to one of the above claims, **characterised by** the fact that the edge-area bulk density (p_{Rand}) is greater than the interior bulk density (pᵢₙₙₑₙ) by more than 8%.

9. The floor panel, **characterised by** the fact that the edge-area bulk density (p_{Rand}) is above 800 kg/m³.

10. The floor panel, **characterised by** the fact that the interior bulk density (ρᵢₙₙₑₙ) is below 750 kg/m³.

11. The floor panel according to one of the above claims, **characterised by** the fact that only the edge region (14) contains a cross-linked substance

12. A method for manufacturing a floor panel (20) made from a wood board (10) with the steps:
(i) Introduction of a cross-linked substance into an edge region (14) of a wood board (10), so that the cross-linked substance cures in the wood board (10) and stabilises the edge region (14),
(ii) wherein the cross-linked substance is absorbed into the wood board under the influence of a vacuum, so that the edge region is stabilised with a cross-linked substance by means of a full expansion in the thickness (D) of the wood board (10), in order to increase the resistance (R), **characterized by** the fact that
(iii) the edge region (14) has an expansion of more than 1 cm from a surrounding edge of the wood board and a certain amount of cross-linked substance is introduced so that the edge region exceeds a transverse tensile strength (R_{quer}) of 2. 3 N/ mm²,
(iv) wherein a profile (22) is introduced into the edge region (14) to connect it to other floor panels (20).

## Revendications

1. Panneau de plancher (20) réalisé à partir d'une plaque en matériau à base de bois (10), comprenant
a) une région de bordure périphérique (14) et
b) une région intérieure (16) entourée par la région de bordure (14),
c) dans lequel la plaque en matériau à base de bois comporte dans la région de bordure (14) un profilé (22) destiné à la liaison avec d'autres panneaux de plancher (20),
d) dans lequel la solidité (R) de la région de bordure (14) est augmentée par rapport à la région intérieure (16),
e) pour augmenter la solidité (R) des régions de bordure (14), la région de bordure est stabilisée sur la totalité de l'épaisseur (D) de la plaque en matériau à base de bois (10) avec une substance qui présente une réticulation a posteriori,
**caractérisé en ce que**
f) la région de bordure (14) a une extension de plus de 1 cm depuis une arête périphérique de la plaque en matériau à base de bois, et présente une teneur de substance présentant une réticulation a posteriori telle que sa solidité en traction transversale (R_{quer}) dépasse 2,3 N/mm².

2. Panneau de plancher selon l'une des revendications précédentes, **caractérisé en ce que**
- la substance présentant une réticulation a posteriori est constituée d'au moins un composé qui comprend des groupes NCO,
- dans lequel une part relative des groupes NCO dans la masse molaire des composés s'élève en moyenne à plus de 15 %.

3. Panneau de plancher selon l'une des revendications précédentes, **caractérisé en ce que** la substance présentant une réticulation a posteriori inclut un isocyanate-polymère et/ou un polyuréthane-polymère et/ou une résine époxy.

4. Panneau de plancher selon l'une des revendications précédentes, **caractérisé en ce que** la solidité en traction transversale (R_{quer}) s'élève dans la région intérieure au maximum à 1,2 N/mm²,

5. Panneau de plancher selon l'une des revendications précédentes, **caractérisé en ce que** la région de bordure (14) présente une teneur de substance présentant une réticulation a posteriori de plus de 500 g/m².

6. Panneau de plancher selon l'une des revendications précédentes, **caractérisé en ce que** la région de bordure (14) présente une teneur de substance présentantune réticulation aposteriori de moins de 1500 g/m²_{,}

7. Panneau de plancher selon l'une des revendications précédentes, **caractérisé en ce qu'**une densité brute de la région de bordure (14) présente une densité de bordure (ρ_{Rand}) qui est supérieure à une densité brute intérieure (ρᵢₙₙₑₙ) dans la région intérieure (16).

8. Panneau de plancher selon l'une des revendications précédentes, **caractérisé en ce que** la densité brute de région de bordure (ρ_{Rand}) est supérieure de plus de 8 % à la densité brute de région intérieure (ρᵢₙₙₑₙ).

9. Panneau de plancher, **caractérisé en ce que** la densité brute de la région de bordure est supérieure à 800 kg/m³.

10. Panneau de plancher, **caractérisé en ce que** la densité brute de la région intérieure est inférieure à 750 kg/m³.

11. Panneau de plancher selon l'une des revendications précédentes, **caractérisé en ce que** seule la région de bordure (14) contient la substance présentant une réticulation à posteriori.

12. Procédé pour fabriquer un panneau de plancher (20) à partir d'une plaque en matériau à base de bois (10), comprenant les étapes consistant à :
(i) introduire une substance présentant une réticulation a posteriori dans une région de bordure (14) d'une plaque en matériau à base de bois (10), de sorte que la substance présentant une réticulation a posteriori réticule dans la plaque en matériau à base de bois (10) et stabilise la région de bordure (14),
(ii) dans lequel la substance présentant une réticulation a posteriori est aspirée dans la plaque en matériau à base de bois sous l'action d'une dépression, de sorte que, pour augmenter la solidité (R), la région de bordure (14) est stabilisée avec une substance présentant une réticulation a posteriori, sur la totalité de l'épaisseur (D) de la plaque en matériau à base de bois (10),
**caractérisé en ce que**
(iii) la région de bordure (14) a une extension de plus de 1 cm depuis une arête périphérique de la plaque en matériau à base de bois, et on introduit la substance présentant une réticulation a posteriori avec une teneur telle que la région de bordure présente une résistance à la traction transversale (R_{quer}) qui dépasse 2,3 N/mm²,
(iv) dans lequel on introduit dans la région de bordure (14) un profilé (22) pour la liaison avec d'autres panneaux de plancher (20).
